# EUROPÄISCHE PATENTSCHRIFT

(11) **EP 0 774 526 B1**
(45) Veröffentlichungstag und Bekanntmachung des Hinweises auf die Patenterteilung: **16.01.2002**
(21) Anmeldenummer: 96810754.0
(22) Anmeldetag: 07.11.1996
(51) Int. Cl.: C22C 19/05, C22F 1/10

(54) **Eisen-Nickel-Superlegierung vom Typ IN 706**
Iron-nickel superalloy of the IN 706 type
Superalliage fer-nickel du type IN 706

(30) Priorität: 17.11.1995 DE 19542920
(43) Veröffentlichungstag der Anmeldung: 21.05.1997
(73) Patentinhaber: Alstom, 75116 Paris (FR)
(72) Erfinder: Nazmy, Mohamed, Dr., 5442 Fislisbach (CH); Noseda, Corrado, 5453 Remetschwil (CH); Rösler, Joachim, Dr., D-38116 Braunschweig (DE); Staubli, Markus, 5605 Dottiken (CH)
(74) Vertreter: Liebe, Rainer

(56) Entgegenhaltungen:
- DE-A- 2 105 745
- DE-A- 2 223 114
- GB-A- 999 439
- GB-A- 2 023 649
- US-A- 5 415 712
- METALLURGICAL TRANSACTIONS, Bd. 2, August 1971, NEW YORK, US, Seiten 2143-2151, XP000615561 MOLL J H ET AL: "THE MICROSTRUCTURE OF 706, A NEW FE-NI-BASE SUPERALLOY"
- METALLURGICAL TRANSACTIONS, Bd. 2, August 1971, NEW YORK, US, Seiten 2153-2160, XP000615562 MOLL J H ET AL: "HEAT TREATMENT OF 706 ALLOY FOR OPTIMUM 1200 F STRESS-RUPTURE PROPERTIES"
- METALLURGICAL TRANSACTIONS A, Bd. 12A, Februar 1981, NEW YORK, US, Seiten 299-308, XP000615565 WOODFORD D A: "ENVIRONMENTAL DAMAGE OF A CAST NICKEL BASE SUPERALLOY"

## Beschreibung

### TECHNISCHES GEBIET

Bei der Erfindung wird ausgegangen von einer Eisen-Nickel-Superlegierung vom Typ IN 706. Die Erfindung betrifft auch ein Verfahren zur Herstellung eines hochtemperaturbeständigen Werkstoffkörpers aus einem von dieser Legierung gebildeten Ausgangskörpers. Eisen-Nickel-Superlegierungen von Typ IN 706 zeichnen sich bei Temperaturen um 700°C durch hohe Festigkeit aus und werden daher in thermischen Maschinen, wie insbesondere Gasturbinen, mit Vorteil eingesetzt. Die Zusammensetzung der Legierung IN 706 kann innerhalb der nachfolgend angegebenen Grenzbereiche schwanken:
max. 0,02 Kohlenstoff
max. 0,10 Silicium
max. 0,20 Mangan
max. 0,002 Schwefel
max. 0,015 Phosphor
15 bis 18 Chrom
40 bis 43 Nickel
0,1 bis 0,3 Aluminium
max. 0,30 Kobalt
1,5 bis 1,8 Titan
max. 0,30 Kupfer
2,8 bis 3,2 Niob
Rest Eisen.

### STAND DER TECHNIK

Die Erfindung nimmt Bezug auf einen Stand der Technik von Eisen-Nickel-Superlegierungen von Typ IN 706 wie er etwa von J.H.Moll et al. "The Microstructure of 706, a New Fe-Ni-Base Superalloy" Met. Trans. 1971, vol.2, pp.2143-2151, und "Heat Treatment of 706 Alloy for Optimum 1200°F Stress-Rupture Properties" Met. Trans. 1971, vol.2, pp.2153-2160, beschrieben ist.

In diesem Stand der Technik wird darauf hingewiesen, dass die Duktilität der Legierung IN 706 bei Temperaturen um 650°C relativ gering ist, und dass es durch bestimmte Wärmebehandlungsverfahren möglich ist, die Duktilität von Schmiedeteilen aus der Legierung IN 706 zu erhöhen. Typische Wärmebehandlungsverfahren umfassen je nach Gefügestruktur eines aus der Legierung IN 706 geschmiedeten Ausgangskörpers folgende Verfahrensschritte:
Lösungsglühen des Ausgangskörpers bei einer Temperatur von 980°C über einen Zeitraum von 1h,
Abkühlen des lösungsgeglühten Ausgangskörpers mit Luft, Ausscheidungshärten bei einer Temperatur von 840°C über einen Zeitraum von 3h,
Abkühlen mit Luft,
Ausscheidungshärten bei einer Temperatur von 720°C über einen Zeitraum von 8h,
Abkühlen mit einer Abkühlrate von ca. 55°C/h auf 620°C, Ausscheidungshärten bei einer Temperatur von 620°C über einen Zeitraum von 8h, und
Abkühlen mit Luft, bzw.
Lösungsglühen des Ausgangskörpers bei Temperaturen um 900°C über 1h,
Abkühlen mit Luft,
Ausscheidungshärten bei 720°C über einen Zeitraum von 8h, Abkühlen mit einer Abkühlrate von ca. 55°C/h auf 620°C, Ausscheidungshärten bei 620°C über 8h, und
Abkühlen mit Luft.

Aus dem Aufsatz von D.A. Woodford "Environmental Damage of a Cast Nickel Base Superalloy" Met.Trans.A, Feb. 1981, vol. 12A, pp.299-307, ist es ferner bekannt, dass durch Zusätze von Bor und Hafnium zur Nickelbasis-Superlegierung vom Typ IN 738 die Anfälligkeit gegenüber Schäden vermindert wird, die durch Sauerstoffzutritt bedingt sind. Durch diese Zusätze wird eine unerwünschte Materialversprödung vermindert.

### KURZE DARSTELLUNG DER ERFINDUNG

Der Erfindung, wie sie in den Patentansprüchen 1 und 4 definiert ist, liegt die Aufgabe zugrunde, eine Eisen-Nickel-Superlegierung vom Typ IN 706 zu schaffen, welche sich bei hoher Warmfestigkeit durch grosse Duktilität auszeichnet, und zugleich ein Verfahren anzugeben, mit dem die Duktilität eines aus dieser Legierung gebildeten Werkstoffkörpers zusätzlich verbessert werden kann.

Die erfindungsgemässe Legierung zeichnet sich vor allem dadurch aus, dass sie gegenüber einer zusatzfreien Eisen-Nickel-Superlegierung vom Typ IN 706 bei nur geringfügig herabgesetzter Warmfestigkeit praktisch eine doppelt so grosse Langzeitduktilität aufweist. Durch geeignet bemessene Zusätze an Bor und/oder Hafnium wird die durch Spannungskräfte unterstützte Oxidation der Korngrenzen des Legierungsgefüges vermindert. Unerwünschte Materialermüdungsphänomene, wie Kerbversprödung und Spannungsrisswachstum, werden so ganz wesentlich reduziert. Daher eignet sich diese Legierung besonders als Werkstoff für Rotoren grosser Gasturbinen. Die Legierung verfügt über eine ausreichend hohe Warmfestigkeit. Beim Auftreten von lokal wirkenden Temperaturgradienten wirken sich wegen der hohen Duktilität der Legierung unerwünschte Spannungskräfte nur sehr gering in der Gefügestruktur aus. Durch geignete Wärmebehandlungsschritte, die Lösungsglühen, Abkühlen und Ausscheidungshärten umfassen, kann die Duktilität der erfindungsgemässen Legierung zusätzlich noch weiter verbessert werden.

Bevorzugte Ausführungsbeispiele der Erfindung und die damit erzielbaren weiteren Vorteile werden nachfolgend näher erläutert.

### WEGE ZUR AUSFÜHRUNG DER ERFINDUNG

In einem Vakuumofen wurden drei Eisen-Nickel-Superlegierungen A, B und C vom Typ IN 706 erschmolzen. Die Zusammensetzungen dieser Legierungen sind nachfolgend tabellarisch zusammengestellt:

| Legierung | A | B | C |
|---|---|---|---|
| Kohlenstoff | 0,01 | 0,01 | 0,01 |
| Silicium | 0,04 | 0,04 | 0,04 |
| Mangan | 0,12 | 0,12 | 0,12 |
| Schwefel | <0,001 | <0,001 | <0,001 |
| Phosphor | 0,005 | 0,005 | 0,005 |
| Chrom | 16,03 | 16,03 | 16,03 |
| Nickel | 41,9 | 41,9 | 41,9 |
| Aluminium | 0,19 | 0,19 | 0,19 |
| Kobalt | 0,01 | 0,01 | 0,01 |
| Titan | 1,67 | 1,67 | 1,67 |
| Kupfer | <0,01 | <0,01 | <0,01 |
| Niob | 2,95 | 2,95 | 2,95 |
| Bor | - | 0,2 | - |
| Hafnium | - | - | 1,0 |
| Eisen | Rest | Rest | Rest |

Diese Legierungen wurden bei einer Temperatur von 980°C während 1h lösungsgeglüht, anschliessend mit Luft auf Raumtemperatur abgekühlt und sodann einer Ausscheidungshärtung unterzogen, welche in einer 10-stündigen Wärmebehandlung bei 730°C, einer nachfolgenden Abkühlung im Ofen auf 620°C und einer sich anschliessenden 16-stündigen Wärmebehandlung bei 620°C bestand. Die hierbei gebildeten Werkstoffkörper A', B', C' wurden mit Luft auf Raumtemperatur abgekühlt. Aus dem Werkstoffkörpern wurden rotationssymmetrische Probekörper für Zugversuche gedreht. Diese Versuchskörper waren an ihren beiden Enden jeweils mit einem in eine Prüfmaschine einsetzbaren Gewinde versehen und wiesen jeweils einen zwischen zwei Messmarken verlaufenden rundstabförmigen Abschnitt von 5 mm Durchmesser und ca. 24,48 mm Länge auf. Bei einer Temperatur von 705°C wurden die Probekörper mit Dehnungsraten von 7,09.10⁻⁵ [s⁻¹] und 7,09.10⁻⁷ [s⁻¹] bis zum Bruch gedehnt. Die hierbei ermittelten Werte von Zugfestigkeit und Bruchdehnung sind nachfolgend tabellarisch zusammengestellt.

| Werkstoffkörper | Dehnungsrate [s⁻¹] | | Zugfestigkeit [MPa] bei 705°C | Bruchdehnung [%] bei 705°C |
|---|---|---|---|---|
| | 7,09·10⁻⁵ | 7,09·10⁻⁷ | | |
| A' | x | | 705 | 16,4 |
| A' | | x | 597 | 6,7 |
| B' | x | | 765 | 13,6 |
| B' | x | | 752 | 11,1 |
| B' | | x | 541 | 12,0 |
| C' | x | | 708 | 14,4 |
| C' | | x | 570 | 10,6 |

Aus den ermittelten Werten ist ersichtlich, dass bei einer Temperatur von 705°C und bei langsamer Dehnung die Bruchdehnungen bei den von den erfindungsgemässen Legierungen gebildeten Werkstoffkörpern B' und C' ca. 50 bis 80% höher sind als die Bruchdehnung bei dem von der Legierung nach dem Stand der Technik gebildeten Werkstoffkörper A'. Entsprechend sind bei einer Temperatur von 705°C und bei schneller Dehnung die Zugfestigkeiten bei den von den erfindungsgemässen Legierungen gebildeten Werkstoffkörpern B' und C' mindestens ebenso gut wie die Zugfestigkeit bei dem von der Legierung nach dem Stand der Technik gebildeten Werkstoffkörper A'.

Bei der langsamen Dehnungsrate hat der Werkstoff ausreichend Zeit zu relaxieren. Daher sind die hierbei ermittelten Festigkeitswerte nicht so aussgekräftig wie die bei der schnelleren Dehnungsrate ermittelten. Bei der langsamen Dehnungsrate hat der in der Umgebung enthaltene Sauerstoff hingegen ausreichend Zeit, um versprödend wirkende Korngrenzeneffekte zu verursachen. Daher sind die bei der langsamen Dehnungsrate ermittelten Bruchdehnungswerte aussagekräftiger als die bei der schnellen Dehnungsrate ermittelten. Die von den erfindungsgemässen Legierungen gebildeten Werkstoffkörper B' und C' übertreffen daher bei 705°C hinsichtlich ihrer Duktilität den von der Legierung nach dem Stand der Technik hergestellten Werkstoffkörper A' bei weitem und sind ihm hinsichtlich seiner Warmfestigkeit mindestens ebenbürtig. Von den erfindungsgemässen Legierungen gebildete Werkstoffkörper können mit grossem Vorteil als Rotoren grosser Gasturbinen verwendet werden, da sie über eine ausreichend hohe Warmfestigkeit verfügen, und da wegen der hohen Duktilität des Materials nicht zu vermeidende lokale Temperaturgradienten lokal nur geringe Spannnungen aufbauen können.

Die vorgenannten Eigenschaften werden mit den erfindungsgemässen Legierungen erreicht, wenn der Anteil an Bor 0,02 bis 0,3 Gewichtsprozent und derjenige an Hafnium 0,05 bis 1,5 Gewichtsprozent beträgt. Bei einem geringeren Anteil an Bor bzw. Hafnium werden die Korngrenzen der Legierungen nicht mehr beeinflusst und tritt Versprödung ein. Bei einem zu grossen Anteil an Bor bzw. Hafnium wird die Warmverformbarkeit der Legierungen verschlechtert.

Für viele Anwendungen ausreichend gute Werkstoffkörper lassen sich erreichen, wenn bei Temperaturen zwischen 900°C und 1000°C lösungsgeglüht und anschliessend in einer ersten Stufe bei Temperaturen zwischen 700°C und 760°C und in einer zweiten Stufe bei Temperaturen zwischen 600°C und 650°C ausscheidungsgehärtet wird.

Durch geeignetes Abkühlen kann die Duktilität der erfindungsgemässen Legierung noch erheblich verbessert werden. Zu bevorzugen ist hierbei eine zwischen 0,5 und 20 [°C/min] liegenden Abkühlrate, mit der das Material von der beim Lösungsglühen vorgesehenen Glühtemperatur auf die bei der Ausscheidungshärtung vorgesehene Temperatur geführt wird.

Zu empfehlen ist es, dass auch der Übergang von der ersten auf die zweiten Stufe beim Ausscheidungshärten durch Abkühlen im Ofen ausgeführt wird.

Das Lösungsglühen sollte je nach Grösse des Ausgangskörpers über einen Zeitraum von höchstens 15h bei Temperaturen zwischen 900 und 1000°C ausgeführt werden.

Das durch Halten bei bestimmten Temperaturen bewirkte Ausscheidungshärten sollte bevorzugt über einen Zeitraum von mindestens 10h und höchstens 70h ausgeführt werden. Beim Ausscheidungshärten sollte der lösungsgeglühte Ausgangskörper in der ersten Stufe über einen Zeitraum von mindestens 10h und höchstens 50h und in der zweiten Stufe über einen Zeitraum von mindestens 5h und höchstens 20h auf Temperatur gehalten werden.

## Patentansprüche

1. Eisen-Nickel-Superlegierung mit folgender chemischer Zusammensetzung in Gewichts-% :
max. 0,02 Kohlenstoff
max. 0,10 Silicium
max. 0,20 Mangan
max. 0,002 Schwefel
max. 0,015 Phosphor
15 bis 18 Chrom
40 bis 43 Nickel
0,1 bis 0,3 Aluminium
max. 0,30 Kobalt
1,5 bis 1,8 Titan
max. 0,30 Kupfer
2,8 bis 3,2 Niob
0,02 bis 0,3 Bor und/oder 0,05 bis 1,5 Hafnium
Rest Eisen.

2. Legierung nach Anspruch 1, **dadurch gekennzeichnet, dass** der Borgehalt ca. 0,2 Gewichtsprozent beträgt.

3. Legierung nach Anspruch 1, **dadurch gekennzeichnet, dass** der Hafniumgehalt ca. 1 Gewichtsprozent beträgt.

4. Verfahren zur Herstellung eines hochtemperaturbeständigen Werkstoffkörpers aus einem von der Legierung gemäss Patentanspruch 1 gebildeten Ausgangskörper, **dadurch gekennzeichnet, dass** der Ausgangskörper in einem Ofen bei Temperaturen zwischen 900°C und 1000°C lösungsgeglüht und anschliessend in einer ersten Stufe bei Temperaturen zwischen 700°C und 760°C und in einer zweiten Stufe bei Temperaturen zwischen 600°C und 650°C ausscheidungsgehärtet wird.

5. Verfahren nach Anspruch 4, **dadurch gekennzeichnet, dass** der lösungsgeglühte Ausgangskörper vor dem Ausscheidungshärten mit Luft auf Raumtemperatur abgekühlt wird.

6. Verfahren nach Anspruch 4, **dadurch gekennzeichnet, dass** der lösungsgeglühte Ausgangskörper mit einer zwischen 0,5 und 20 [°C/min] liegenden Abkühlrate von der beim Lösungsglühen vorgesehenen Glühtemperatur auf die bei der Ausscheidungshärtung vorgesehene Temperatur geführt wird.

7. Verfahren nach einem der Ansprüche 4 bis 6, **dadurch gekennzeichnet, dass** der Übergang von der ersten auf die zweiten Stufe durch Abkühlen im Ofen ausgeführt wird.

## Claims

1. Iron-nickel superalloy having the following chemical composition in % by weight:
max. 0.02 carbon
max. 0.10 silicon
max. 0.20 manganese
max. 0.002 sulphur
max. 0.015 phosphorus
15 to 18 chromium
40 to 43 nickel
0.1 to 0.3 aluminium
max. 0.30 cobalt
1.5 to 1.8 titanium
max. 0.30 copper
2.8 to 3.2 niobium
0.02 to 0.3 boron and/or 0.05 to 1.5 hafnium remainder iron.

2. Alloy according to Claim 1, **characterized in that** the boron content is about 0.2 per cent by weight.

3. Alloy according to Claim 1, **characterized in that** the hafnium content is about 1 per cent by weight.

4. Process for the production of a body of material stable at high temperatures from a starting body formed from the alloy according to Patent Claim 1, **characterized in that** the starting body is solution annealed in a furnace at temperatures between 900°C and 1000°C and then precipitation-hardened in a first stage at temperatures between 700°C and 760°C and, in a second stage at temperatures between 600°C and 650°C.

5. Process according to Claim 4, **characterized in that** the solution-annealed starting body is cooled with air to room temperature before the precipitation hardening.

6. Process according to Claim 4, **characterized in that** the solution-annealed starting body is brought from the annealing temperature envisaged for solution annealing to the temperature envisaged for precipitation hardening at a cooling rate of between 0.5 and 20 [°C/min].

7. Process according to one of Claims 4 to 6, **characterized in that** the transition from the first to the second stage is carried out by cooling in the furnace.

## Revendications

1. Superalliage de fer-nickel du type IN 706 avec une addition de 0,02 à 0,3 % en poids de bore et/ou de 0,05 à 1,5 % en poids de hafnium.

2. Alliage selon la revendication 1, **caractérisé en ce que** la teneur en bore est d'environ 0,2 % en poids.

3. Alliage selon la revendication 1, **caractérisé en ce que** la teneur en hafnium est d'environ 1 % en poids.

4. Procédé pour la préparation d'un corps en matériau réfractaire à partir d'un corps de départ formé de l'alliage selon la revendication 1, **caractérisé en ce que** le corps de départ subit un recuit d'homogénéisation au four à des températures comprises entre 900 °C et 1000 °C, et ensuite, dans une première étape, un durcissement par précipitation à des températures comprises entre 700 °C et 760 °C et dans une deuxième étape à des températures comprises entre 600 °C et 650 °C.

5. Procédé selon la revendication 4, **caractérisé en ce que** le corps de départ ayant subi le recuit d'homogénéisation est refroidi à l'air jusqu'à température ambiante avant le durcissement par précipitation.

6. Procédé selon la revendication 4, **caractérisé en ce que** le corps de départ ayant subi le recuit d'homogénéisation est amené de la température de recuit prévue pour le recuit d'homogénéisation jusqu'à la température prévue pour le durcissement par précipitation à une vitesse de refroidissement située entre 0,5 et 20 [°C/min].

7. Procédé selon l'une des revendications 4 à 6, **caractérisé en ce que** la transition entre la première et la deuxième étape est réalisée par refroidissement au four.
